# EUROPÄISCHE PATENTSCHRIFT

(11) **EP 0 340 529 B1**
(45) Veröffentlichungstag und Bekanntmachung des Hinweises auf die Patenterteilung: **24.06.1992**
(21) Anmeldenummer: 89106995.7
(22) Anmeldetag: 19.04.1989
(51) Int. Cl.: C23C 22/80, C23C 22/78

(54) **Hartwasserstabilisierender Zusatz zu Aktivierungsmitteln für die Zinkphosphatierung**
Hard water stabilizing additive for activating agents before zinc phosphating
Additif stabilisateur d'agents d'activation dans l'eau dure avant la phosphatation au zinc

(30) Priorität: 28.04.1988 DE 3814334
(43) Veröffentlichungstag der Anmeldung: 08.11.1989
(73) Patentinhaber: Henkel Kommanditgesellschaft auf Aktien, 40191 Düsseldorf (DE)
(72) Erfinder: Endres, Helmut, Dr., D-4000 Düsseldorf 13 (DE); Christophliemk, Peter, Dr., D-4000 Düsseldorf 13 (DE); Brands, Karl-Dieter, D-4000 Düsseldorf 13 (DE); Roland, Wolf-Achim, Dr., D-5650 Solingen (DE)

(56) Entgegenhaltungen:
- EP-A- 0 201 841
- DE-A- 1 904 940
- DE-A- 1 942 556
- DE-A- 2 038 105
- FR-A- 2 093 664
- FR-A- 2 114 874

## Beschreibung

Die Erfindung betrifft die Verwendung von Zusatzmitteln zu Behandlungsbädern für die Aktivierung von Metalloberflächen aus Eisen oder Stahl, Zink oder verzinktem Sathl sowie Aluminium oder aluminiertem Stahl vor einer Phosphatierung der genannten Oberflächen mit Zinkionen enthaltenden Phosphatierbädern, insbesondere vor einer sogenannten Niedrigzink-Phosphatierung, bei der das Verhältnis von Zink- zu Phosphationen in der Behandlungslösung kleiner als 1 : 12 ist.

Verfahren zur Erzeugung von Phosphatschichten auf Eisen- oder Stahloberflächen mit Hilfe phosphorsaurer Lösungen, die verschiedene mehrwertige Metallkationen sowie beschleunigend wirkende Zusätze (z.B. Oxidationsmittel) enthalten, sind seit langem bewährter Stand der Technik. Solche Verfahren werden insbesondere in der Automobilindustrie eingesetzt, um einen verbesserten Korrosionsschutz der Automobilkarossen zu erzielen. Die phosphatierten Oberflächen werden anschließend lackiert, bevorzugt durch kathodische Elektrotauchlackierung.

Phosphatiert werden die üblichen für den Karosseriebau verwendeten Werkstoffe, herkömmlicherweise Eisen- oder Stahlbleche, in jüngerer Zeit auch zunehmend elektrolytisch verzinkter oder feuerverzinkter Stahl oder Werkstoffe mit einer Oberfläche aus Zinklegierungen, welche als Legierungspartner beispielsweise Eisen, Nickel, Kobalt oder Aluminium enthalten. Eine korrosionsinhibierende Phosphatierung solcher Oberflächen ist nicht nur im Automobilbau, sondern auch bei der Herstellung von Haushaltsgeräten wie Waschmaschinen oder Kühlschränken üblich.

Vor der oben genannten Behandlung werden die Werkstücke gereinigt, gespült und aktiviert, um bei der Phosphatierung eine dünne und gleichmäßige Phosphatschicht zu erzielen, die bekannterweise eine Voraussetzung für eine guten Korrionsschutz bildet. In den lange Zeit üblichen "Hochzink-Phosphatierverfahren" war es möglich, die Metalloberfläche in einem Verfahrensschritt von anhaftenden Ölen, Fetten sowie anderen, auch aus der mechanischen Bearbeitung herrührenden Verunreinigungen zu befreien und gleichzeitig für den folgenden Schritt der Zinkphosphatierung zu aktivieren. Entsprechende Behandlungsbäder sind beispielsweise im Rahmen von Verfahren zur Vorbehandlung von Metalloberflächen vor dem Phosphatieren in der DE-A-2 951 600 und der DE-A-3 213 649 beschrieben.

In jüngster Zeit werden jedoch zunehmend sogenannte "Niedrigzink-Phosphatierverfahren" eingesetzt, wie sie beispielsweise in der DE-C-2 232 067 angegeben sind. Diese führen in Verbindung mit der üblicherweise nachfolgenden Elektrotauchlackierung zu einem deutlich verbesserten Korrosionsschutz. Allerdings reagieren diese Verfahren viel empfindlicher auf Änderungen der Verfahrensparameter und auf Verunreinigungen, die mit den zu beschichtenden Blechen in das Phosphatierbad eingetragen werden. Damit kommt dem Schritt der Aktivierung der Metalloberfläche eine viel größere Bedeutung als bislang zu. Besonders hat es sich als vorteilhaft erwiesen, die Aktivierung in einem getrennten Verfahrensschritt dem Reinigungs- und Entfettungsschritt nachzuschalten. Dies trifft insbesondere dann zu, wenn die Phosphatierung nach den Niedrigzink-Verfahren in einem Tauchvorgang erfolgt, ist aber auch gleichermaßen für die Zinkphosphatierung nach einem Spritz- oder kombinierten Spritztauchverfahren sowie Tauchspritzverfahren bedeutsam.

Die Aktivierung der Metalloberfläche hat folgende Ziele:
Erhöhung der Keimbildungsgeschwindigkeit und damit der Zahl der Kristallkeime in der Startphase der Zinkphosphatierung, was zu einer Schichtverfeinerung führt; durch die Bildung möglichst dicht nebeneinanderliegender Kristalle wird die Porosität der angestrebten Zinkphosphatschicht verringert. Hieraus resultiert eine gleichmäßige und geschlossenen Zinkphophatschicht über die gesamte Metalloberfläche bei geringem Flächengewicht (angegeben in Gramm Metallphosphat pro m² Metalloberfläche), wobei sich als Haftgrund für Lacke geringe Flächengewichte als güngstig erweise haben.
Reduzierung der Mindestphosphatierzeit, d.h. der Zeit bis nur vollständigen Bedeckung der Metalloberfläche mit einer geschlossenen Zinkphophatierschicht.

Diese Wirkungen des Aktivierungsmittels führen letztlich dazu, daß über die feinteiligen und dichten, gut auf dem Metallgrung haftenden Zinkphophatschichten eine gute Verankerung der aufzubringenden Lackschichten und somit guter Korrosionsschutz als Hauptziel der Zinkphosphatierung erreicht werden.

In der Praxis haben sich als wirksame Aktiviermittel mit den geforderten Eigenschaften ausschließlich polymeres Titan(IV)- phosphat enthaltende Produkte bewährt, wie sie bereits von Jernstedt, beispielsweise in den US-A-2 456 947 und 2 310 239, beschrieben wurden. Diese Aktivierungsmittel werden heutzutage bevorzugt in einem gesonderten Spülbad direkt vor der Zinkphosphatierung eingesetzt, können aber auch vorab einem - allenfalls mid alkalischen - Reinigerbad zugegeben werden.

Da die technische Herstellung solcher Aktiviermittel mit gleichbleibender und hoher Qualität schwierig ist, hat es nicht an Versuchen gefehlt, Aktivierungsmittel auf anderer Basis als Titanphosphat zu entwickeln.

So beschreibt Jernstedt Aktivierungsmittel auf Basis von Zirkonphosphat oder von Umsetzungsprodukten wasserlöslicher Zinn- und Bleiverbindungen mit Dinatriumhydrogenphosphat in den US-A-2 456 947 und 2 462 196. In der DE-C-29 31 712 werden hydrolysestabile organische Titanverbindungen als Aktiviermittel für Zink-, Zink-Mangan- oder Manganoberflächen beschrieben. Man erhält sie durch Umsetzung eines beta-Diketontitanylacetylacetonates mit Gluconsäure oder Gluconaten in Gegenwart eines Halogenwasserstoffsalzes eines aliphatischen Aminoalkohols.

Eine weitere Möglichkeit zur Erhöhung der Keimbildungsgeschwindigkeit auf Stahl besteht in der Behandlung der Oberfläche mit verdünnten wäßrigen Kupfersulfat- oder Kupfernitritlösungen sowie mit Oxalsäure. Letztere darf dabei jedoch nur eine schwarte Ätzung der Eisenoberfläche hervorrufen; wird eine zusammenhängende Eisenoxalatschicht gebildet, verschwindet der Aktivierungseffekt (US-A-2 164 024, DE-A-17 71 924).

In der EP-B-0 056 675 werden wäßrige Lösungen zur Behandlung von eisenhaltigen Metalloberflächen beschrieben, die eine Titanverbindung, ein Phosphat und/oder saures Phosphat, Pyrophosphat sowie Carbonat und/oder saures Carbonat enthalten und einen pH-Wert von 8,5 bis 9,5 aufweisen. Anstelle von Carbonat können auch Carbonsäuren oder Alkalimetallsalze oder Ammoniumsalze von Carbonsäuren eingesetzt werden. Derartige Lösungen dienen zur Behandlung der Metalloberflächen vor einer nachfolgenden Zinkphosphatierung.

Die phosphathaltigen Aktiviermittel werden durch die Härtebildner des Wassers rasch unbrauchbar. Daher ist es in der Anwendungspraxis notwendig, die Aktiviermittel in zumindest teilenthärtetem, noch besser in vollentsaltztem Wasser einzusetzen. Dies ist ebenso kostspielig wie die Alternative, die Aktivierbäder nach nur kurzem Gebrauch mit neuer Aktiviermischung zu ergänzen.

Als möglichen Lösung des Problems wird in der EP-A-180 523 die Verwendung von Phosphonsäuren zur Komplexierung der Wasserhärte bzw. zur Hartwasserstabilisierung der Aktiviermittel vorgeschlagen. Das Verfahren liefert in Anwendungstests durchaus zufriedenstellende Aktivierergebnisse bei gegenüber phosphosäurefreien Aktivierbädern deutlich verlängerter Badstandzeit. Es hat jedoch den Nachteil, daß das zu entsorgende Abwasser zusätlich mit den biologisch schwer abbaubaren phosphororganischen Verbindungen verunreinigt ist.

Die DE-A-36 15 294 (= EP-A-0 201 841) beschreibt die Verwendung von wasserlöslichen anionischen Copolymeren aus ungesättigten Carbonsäuren, beispielsweise Acrylsäure, mit Acrylsäureestern, Acrylsäureamid, Acrylsäurenitril, Isobutylen und/oder Styrol beziehungsweise von wasserlöslichen, anionischen Kondensationsprodukten aus Naphthalinsulfonsäure und Formaldehyd zur "Stabilisierung" von Aktivierbädern. Diese Aktivierbäder, die zur Vorbehandlung von Metalloberflächen vor einer Zinkphosphatierung derselben dienen, basieren auf Titan, Pyrophosphat sowie Gesamtphosphat und weisen einen pH-Wert von 8 bis 9,5 auf. Unter Stabilisierung wird hierbei eine Verzögerung der Alterung der Bäder - durch eine Unterdrückung der Koagulation der Titan-Kolloide - verstanden, also der Erscheinung, daß angesetzte Aktivierbäder selbst bei Verwendung von vollentsalztem Wasser rasch ihre Wirksamkeit verlieren, unabhängig davon, ob sie benutzt werden oder nicht. Als Nebeneffekt des Polymereinsatzes wird angegeben, daß für die Bereitung der Aktivierbäder weniger hochwertiges Wasser als bisher üblich verwendet werden kann. Als Parameter für die Wasserqualität wird dabei die spezifische Leitfähigkeit herangezogen. Dieser in der Praxis übliche Parameter zur Kennzeichnung der Wasserqualität sagt jedoch naturgemäß nichts über die Anwesenheit von Härtebildnern aus. Entsprechende Versuche mit hartem Wasser erwiesen sogar die Unwirksamkeit der beschriebenen Polymeren zur Hartwasserstabilisierung. Ähnliche Copolymere, die ebenfalls keine Aldehydgruppen aufweise, werden in der DE-A-21 25 963 als Zusatz zu kornverfeinernde Titanverbindungen enthaltenden Reinigungsbädern beansprucht, um den für die aktivierende Wirkung notwendigen pH-Bereich auszuweiten.

Ferner wird in der DE-A-19 42 556 die Verwendung von oligomeren oder polymeren Aldehydo- oder Oxyaldehydocarbonsäuren oder deren Salzen als Komplexbildner sowie deren Herstellung beschrieben. Hierbei handelt es sich um geradlinige, praktisch unvernetzte Oligomere oder Polymere, deren molarer Gehalt von Carboxyl- bzw. Carboxylatgruppen mindestens 50 %, an Carbonylgruppen höchstens 50 % und gegebenenfalls an endständigen Hydroxylgruppen höchstens 66,6 % beträgt und deren Polymerisationsgrad zwischen 3 und 500 liegt. Sie werden vorzugsweise durch oxidative Polymerisation von α,β-ungesättigten Aldehyden, vorzugsweise Acrolein, oder oxidative Copolymerisation von α,β-ungesättigten Aldehyden mit α,β-ungesättigten Mono- bzw. Dicarbonsäuren, vorzugsweise Acrylsäure bzw. Maleinsäure, hergestellt, wobei als Oxidationsmittel und gleichzeitig Polymerisationsinitiator bevorzugt H₂O₂ Verwendung findet.

Demgegenüber war es die Aufgabe der vorliegenden Erfindung, durch Verwendung von Zusatzmitteln, die nur die ökologisch weniger problematischen Elemente Kohlenstoff, Wasserstoff und Sauerstoff enthalten, die Stabilisierung von Behandlungsbädern für die Aktivierung von Metalloberflächen - vor einer Zinkphosphatierung derselben - gegenüber den Härtebildnern des Wassers zu erreichen.

Überraschenderweise wurde gefunden, daß durch die Verwendung von Polymeren, die außer Carboxylgruppen auch Aldehydgruppen tragen, die Hartwasserempfindlichkeit der Aktiviermittel aufgehoben werden kann, ohne deren aktivierende Wirkung negativ zu beeinflussen.

Dementsprechend betrifft die vorliegende Erfindung die Verwendung von Copolymerisaten der Acrylsäure und Derivaten der Acrylsäure als hartwasserstabilisierende Zusatzmittel zu Behandlungsbädern für die Aktivierung von Metalloberflächen aus Eisen, Stahl, Zink, verzinktem oder legierungsverzinktem Eisen oder Stahl, Aluminium oder aluminiertem Eisen oder Stahl vor dem Schritt der Phosphatierung mit Zinkionen enthaltenden Phosphatierbädern, welche dadurch gekennzeichnet ist, daß man in den Behandlungsbädern als Copolymerisate Poly(aldehydocarbonsäuren) und/oder deren wasserlösliche Alkalimetallsalze in Mengen von 0,05 bis 3 g/l einsetzt, wobei der pH-Wert der Behandlungsbäder im Bereich von 5 bis 9 liegt.

Gemäß einer Ausführungsform der vorliegenden Erfindung sind die zu verwendenden Poly(aldehydocarbonsäuren) oder deren Alkalimetallsalze erhältlich durch die Umsetzung von Wasserstoffperoxid, Acrolein und Acrylsäure mit
- einer Viskositätszahl im Bereich von 5 bis 50 ml/g,
- einer Säurezahl im Bereich von 450 bis 670,
- einem Säureäquivalentgewicht im Bereich von 125 bis 70,
- einem Stockpunkt von weniger als 0 °C,
- einem Gehalt an Carboxylgruppen im Bereich von 55 bis 90 mol-% und
- einem Molekulargewicht im Bereich von 1 000 bis 20 000.

Während erfindungsgemäß die Poly(aldehydocarbonsäuren) in der Säureform eingesetzt werden, besteht eine Ausführungsform der vorliegenden Erfindung darin, daß man die Poly(aldehydocarbonsäuren) als Alkalimetallsalze einsetzt, wobei die Natriumsalze insbesondere bevorzugt sind.

Eine bevorzugte Ausführungsform der vorliegenden Erfindung besteht darin, daß man die erfindungsgemäß zu verwendenden Poly(aldehydocarbonsäuren) und/oder deren Alkalimetallsalze in einer Menge von 0,5 bis 1 g/l in Behandlungsbädern für die Aktivierung von Metalloberflächen einsetzt.

Während man prinzipiell die erfindungsgemäß zu verwendenden Poly-(aldehydocarbonsäuren) und/oder deren Alkalimetallsalze vor allen gängigen Phosphatierverfahren einsetzen kann, besteht eine weitere bevorzugte Ausführungsform der vorliegenden Erfindung darin, daß man sie vor einer Niedrigzinkphosphatierung einsetzt.

Die erfindungsgemäß zu verwendenden Poly(aldehydocarbonsäuren) sind im Handel erhältlich und werden von der Firma DEGUSSA AG, Frankfurt, beispielweise unter den Bezeichnungen POC OS 20, POC HS 0010, POC HS 2020, POC HS 5060, POC HS 65 120 sowie POC AS 0010, POC AS 2020, POC AS 5060 oder POC AS 65 120 vertrieben. Hierbei betrifft die Kennzeichnung HS die Saüreform und die Kennzeichnung AS die Natriumsalz-Form der Poly(aldehydocarbonsäuren). Sie können nach einem speziellen, bei der Firma Degussa entwickelten Verfahren, der "oxidativen Polymerisation" von Acrolein hergestellt werden. Dabei wird Acrolein allein oder im Gemisch mit Acrylsäure in wäßriger Lösung mit Wasserstoffperoxid behandelt. Das H₂O₂ wirkt hierbei als Initiator der Polymerisation und als Molekulargewichtsregler. Gleichzeitig wird durch Wasserstoffperoxid ein Teil der Aldehydgruppen des Acroleins zu Carboxylgruppen oxidiert. So entstehen Polymere mit seitenständigen Aldehyd- und Carboxylgruppen, nämlich die Poly(aldehydocarbonsäuren).

Angaben über die vorstehend beschriebene Herstellung der Poly(aldehydocarbonsäuren) sowie über deren Verwendungsmöglichkeiten finden sich in der Firmenschrift der DEGUSSA AG mit dem Titel "POC-Umweltfreundliche Polycarbonsäuren mit vielfältigen Anwendungsmöglichkeiten" (Druckvermerk: CH 215-3-3-582 Vol). Hiernach lassen sich die Poly(aldehydocarbonsäuren) beispielsweise als Härtestabilisatoren bezüglich der Inhibierung der Kristallisation von Calcium- und anderen Erdalkalimetallsalzen, als Belagverhinderer bei der Meerwasserentsalzung, als Dispergiermittel für feststoffreichen wäßrige Pigmentdispersion sowie als Gerüststoff (Builder) für Wasch- und Reinigungsmittel verwenden. In dieser Firmenschrift finden sich ferner Angaben über diesbezüglich relevante Patentliteratur, beispielsweise DE-B-10 71 339 (Herstellung), DE-A-19 04 940 (Komplexbildner), DE-A-19 04 941 (Polyoxycarbonsäuren), DE-B-19 42 556 (Komplexbildner), DE-A-21 54 737 (Rostschutzbehandlung), DE-A-23 30 260 sowie DE-A-23 57 036 (Herstellung).

Die freien Poly(aldehydocarbonsäuren) können mit Laugen zu den entsprechenden Salzen neutralisiert werden, z.B. mit NaOH zu Natrium-poly(aldehydocarboxylaten).

Durch Wahl der Reaktionsbedingungen können Carboxyl- und Carbonylgehalt sowie das mittlere Molekulargewicht der verschiedenen Poly(aldehydocarbonsäure)-Qualitäten variiert werden. Die allgemeine Formel (I) gibt den grundlegenden Aufbau der erfindungsgemäß zu verwendenten Poly(aldehydocarbonsäuren) wieder:

Die Poly(aldehydocarbonsäuren) sind überwiegend linear über Kohlenstoff-Kohlenstoffbindungen verknüpfte Poly(aldehydocarbonsäuren) mit vielen Carboxyl- und wenigen Carbonyl-Seitengruppen sowie Hydroxyl-Endgruppen. Ihre chemische Konstitution wird insbesondere durch die allgemeine Formel (I) charakterisiert.

Die mittleren Polymerisationsgrade werden durch die Viskositätszahlen gekennzeichnet. Diese liegen üblicherweise zwischen 5 bis 50 ml/g, bezogen auf 100 %igen Feststoff, gemessen als 23 %ige Lösung in 0,1 N NaBr bei 25 °C und pH 10 in einem Ubbelohde Viskosimeter, Kapillare Oa. Die räumliche Verknüpfung der Monomerbausteine kann als ataktisch, die Reihenfolgen der Verknüpfung als statistisch angenommen werden.

Der Gehalt an Carboxylgruppen, ausgedrückt in Mol-% COOH, kann auch der Säurezahl (DIN 53402) der getrockneten Polymeren berechnet werden. Die Säurezahl wäßriger Poly(aldehydocarbonsäuren) ist zur Berechnung der Molprozente COOH ungeeignet, da die technischen Qualitäten geringe Menge Ameinsensäure, Essigsäure und β-Hydroxypropionsäure als Nebenprodukte enthalten.

Die Natrium-poly(aldehydocarboxylate) müssen vor der Säurezahlbestimmung durch Ionenaustausch in die H-Form überführt werden.

Während bei der Verwendung handelsüblicher Aktivierungsmittel in Hartwasser (Stadtwasser der Härte 18 °d) als Folge unzulänglicher Aktivierung bei der anschließenden Zinkphosphatierung sofort grobe Kristalle gebildet werden, führt die Zugabe der erfindungsgemaß zu verwendenden Poly(aldehydocarbonsäuren) zu flächenbezogenen Massen ("Flächengewichte") der Phosphatschichten, wie sie sonst nur bei Ansatz der Aktivierungsmittel in vollentsalztem Wasser erhalten werden. Unter den untersuchten Härtebedingungen erwies sich ein Polmyerzusatz von 0,5 g/l als ausreichend, größere Mengen (2 g/l) führten dagegen zu grobem Aussehen der Phosphatschichten. Die optimale Menge an Komplexbildnern wird im Einzelfall für die lokalen Härtebedingungen des verwendeten (Leitungs-)Wassers in einer Test-reihe zu bestimmen sein.

Durch Zusatz der erfindungsgemäß zu verwendenden Poly(aldehydocarbonsäuren) bei der Bereitung des gebrauchsfertigen Aktivierbades läßt sich die einzusetzende Menge flexibel an die am jeweiligen Einsatzort vorliegende Wasserhärte anpassen.

### Beispiele

Um die aktivierende Wirkung von Mitteln bei erfindungsgemäßer Verwendung der Poly(aldehydocarbonsäuren) und zum Vergleich herangezogener Produkte zu bestimmen, wurden die Oberflächen von Stahlcoupons (Werkstoff St 1405, Abmessungen 10 cm x 20 cm, ca. 1 mm Dicke) mittels standardisierter Phosphatierverfahren gemäß Tabelle 1 (Tauchphosphatierung, Normalzinkverfahren) phosphatiert.

Unter "Flächengewicht" wird die flächenbezogene Masse der Metallphosphatschicht in Gramm pro Quadratmeter verstanden, die gemäß DIN 50 492 ermittelt wird. Zur Bestimmung der Badkapazität wurden jeweils zwei Liter einer 0,2 gew.-%igen wäßrigen Zubereitung des Aktiviermittels mit Prüfblechen belastet, die anschließend phosphatiert wurden. Anfänglich und dann nach jedem zehnten Probeblech wurde das mittlere Flächengewicht von vier aufeinanderfolgenden Probeblechen be stimmt. Die hieraus berechneten Durchschnittswerte sind in Tabelle 3 angegeben. Die Bäder galten als erschöpft, wenn zehn Bleche hintereinander bei der Zinkphophatierung Fehlstellen oder grobkristalline Bereiche aufwiesen. Die Badkapazität wird in m² aktivierbare Fläche pro 2 l Aktivierbad angegeben.

### Vergleichsbeispiel 1

Als Vergleichsprodukt wurde ein handelsgängiges titanphosphathaltiges Aktivierungsmittel der Firma Collardin, Köln (Fixodine^{R} 6) eingesetzt. Die damit erzielten Aktivierungsergebnisse sind in Tabelle 3 dargestellt.

### Vergleichsbeispiel 2

Ein Ethylen-Maleinsäureanhydrid-Mischpolymerisat EMA 1103 der Firma MONSANTO gemäß der DE-A-36 15 294 wurde stoffmengengleich zu dem erfindungsgemäßen Zusatz eingesetzt. Das Ergebnis (siehe Tabelle 3) zeigt die fehlende Wirksamkeit dieses Polymeren zur Hartwasserstabilisierung.

### Beispiele 1 bis 6

Die Beispiele belegen die Wirksamkeit des erfindungsgemäß zu verwendenden Zusatzes bei Anwendung zusammen mit unterschiedlich formulierten Aktiviermitteln. Eingesetzt wurden die Poly(aldehydocarbonsäuren) POC HS 5060, POC HS 0010 und POC HS 65 120 der Firma DEGUSSA AG, Frankfurt, die in Tabelle 2 näher charakterisiert sind.
Die erhaltenen Ergebnisse sind gleichfalls in Tabele 3 zusammengefaßt.

Die in den Beispielen 4, 5 und 6 eingesetzten titanphosphathaltigen Aktiviermittel (vgl. die Anmerkungen e und f) sind in der nicht vorveröffentlichten deutschen Patentanmeldung DE-A-38.14.287 beschrieben.

## Patentansprüche

1. Verwendung von Copolymerisaten der Acrylsäure und Derivaten der Acrylsäure als hartwasserstabilisierende Zusatzmittel zu Behandlungsbädern für die Aktivierung von Metalloberflächen aus Eisen, Stahl, Zink, verzinktem oder legierungsverzinktem Eisen oder Stahl, Aluminium oder aluminiertem Eisen oder Stahl vor dem Schritt der Phosphatierung mit Zinkionen enthaltenden Phosphatierbädern, dadurch gekennzeichnet, daß man in den Behandlungsbädern als Copolymerisate Poly(aldehydocarbonsäuren) und/oder deren wasserlösliche Alkalimetallsalze in Mengen von 0,05 bis 3 g/l einsetzt, wobei der pH-Wert der Behandlungsbäder im Bereich von 5 bis 9 liegt.

2. Verwendung nach Anspruch 1, dadurch gekennzeichnet, daß die Poly(aldehydocarbonsäuren) oder deren Alkalimetallsalze erhältlich sind durch die Umsetzung von Wasserstoffperoxid, Acrolein und Acrylsäure mit
- einer Viskositätszahl im Bereich von 5 bis 50 ml/g,
- einer Säurezahl im Bereich von 450 bis 670,
- einem Säureäquivalentgewicht im Bereich von 125 bis 70,
- einem Stockpunkt von weniger als 0 °C,
- einem Gehalt an Carboxylgruppen im Bereich von 55 bis 90 Mol-% und
- einem Molekulargewicht im Bereich von 1 000 bis 20 000.

3. Verwendung nach Ansprüchen 1 und 2, dadurch gekennzeichnet, daß man als Alkalimetallsalze der Poly(aldehydocarbonsäuren) die Natriumsalze einsetzt.

4. Verwendung nach Ansprüchen 1 bis 3, dadurch gekennzeichnet, daß man die Poly(aldehydocarbonsäuren) und/oder deren Alkalimetallsalze in Mengen von 0,5 bis 1 g/l einsetzt.

5. Verwendung nach Ansprüchen 1 bis 4 vor einer Niedrigzinkphosphatierung.

## Claims

1. The use of copolymers of acrylic acid and derivatives of acrylic acid as hard-water-stabilizing additives for treatment baths for the activation of metal surfaces of iron, steel, zinc, galvanized or alloy-galvanized iron or steel, aluminium or aluminized iron or steel before phosphating with phosphating baths containing zinc ions, characterized in that poly(aldehydocarboxylic acids) and/or water-soluble alkali metal salts thereof are used as copolymers in the treatment baths in quantities of 0.05 to 3 g/l, the pH value of the treatment baths being in the range from 5 to 9.

2. The use claimed in claim 1, characterized in that the poly(aldehydocarboxylic acids) or their alkali metal salts are obtainable by the reaction of hydrogen peroxide, acrolein and acrylic acid with
- a viscosity number of 5 to 50 ml/g
- an acid value of 450 to 670,
- an acid equivalent weight of 125 to 70,
- a pour point below 0°C,
- a content of carboxyl groups of 55 to 90 mol-% and
- a molecular weight of 1,000 to 20,000.

3. The use claimed in claims 1 and 2, characterized in that the sodium salts are used as the alkali metal salts of the poly(aldehydocarboxylic acids).

4. The use claimed in claims 1 to 3, characterized in that the poly(aldehydocarboxylic acids) and/or their alkali metal salts are used in quantities of 0.5 to 1 g/l.

5. The use claimed in claims 1 to 4 before low-zinc phosphating.

## Revendications

1. Utilisation de copolymères de l'acide acrylique et de dérivés de l'acide acrylique comme additif de stabilisation à l'eau dure pour des bains de traitement pour l'activation de surfaces métalliques en fer, en acier, en zinc, en fer ou en acier galvanisé ou galvanisé par alliage, avant le stade de la phosphatation avec des bains de phosphatation renfermant des ions zinc, caractérisé en ce que l'on met en oeuvre dans les bains de traitement comme copolymères des poly(acides aldéhydocarboxyliques) et/ou leurs sels de métal alcalin solubles dans l'eau, en quantités allant de 0,05 à 3 g/l, la valeur du pH des bains de traitement se situant dans la zone de 5 à 9.

2. Utilisation selon la revendication 1, caractérisée en ce que les poly(acides aldéhydocarboxyliques ou leurs sels de métal alcalin peuvent être obtenus par réaction du peroxyde d'hydrogène, de l'acroléine et de l'acide acrylique avec :
- un indice de viscosité dans la zone de 5 à 50 ml/g,
- un indice d'acidité dans la zone de 450 à 670,
- un poids équivalent d'acide dans la zone de 125 à 70,
- un point de solidification de moins de 0°C,
- une teneur en groupes carboxyle dans la zone de 55 à 90 % en mol, et
- un poids moléculaire dans la zone allant de 1000 à 20 000.

3. Utilisation selon les revendications 1 et 2, caractérisée en ce que l'on met en oeuvre comme sels de métal alcalin des acides poly(acides aldéhydocarboxyliques), les sels de sodium.

4. Utilisation selon les revendications 1 à 3, caractérisée en ce que l'on met en oeuvre les poly(acides aldéhydocarboxyliques) et/ou leurs sels de métal alcalin en quantités allant de 0,5 à 1 g/l.

5. Utilisation selon les revendications 1 à 4 avant une phosphatation à basse teneur en zinc.
